# EUROPÄISCHE PATENTSCHRIFT

(11) **EP 3 980 196 B1**
(45) Veröffentlichungstag und Bekanntmachung des Hinweises auf die Patenterteilung: **05.07.2023**
(21) Anmeldenummer: 20733895.5
(22) Anmeldetag: 28.05.2020
(51) Int. Cl.: B05D 5/06, B05D 7/00, B05D 7/14

(54) **VERFAHREN ZUM BESCHICHTEN VON KFZ-FELGEN**
METHOD FOR COATING MOTOR VEHICLE WHEEL RIMS
PROCÉDÉ DE REVÊTEMENT DE JANTES DE VÉHICULE À MOTEUR

(30) Priorität: 05.06.2019 DE 102019115172
(43) Veröffentlichungstag der Anmeldung: 13.04.2022
(73) Patentinhaber: Kucharska, Beata, 58456 Witten (DE)
(72) Erfinder: Kucharska, Beata, 58456 Witten (DE)
(74) Vertreter: Schneiders & Behrendt Bochum
(86) Internationale Anmeldenummer: PCT/EP2020/064907
(87) Internationale Veröffentlichungsnummer: WO 2020/245034

(56) Entgegenhaltungen:
- DE-A1-102006 048 631
- JP-A- 2005 152 841
- JP-A- 2007 126 116

## Beschreibung

Die Erfindung betrifft ein Verfahren zum Beschichten der Sichtflächen von Kfz-Felgen aus Aluminium oder Stahl, bei welchem
- auf die mechanisch bearbeitete metallische Oberfläche der Felge zunächst eine Polymergrundierungsschicht (A) aufgebracht wird, welche die Unebenheiten der mechanischen Bearbeitung ausgleicht,
- anschließend auf die Oberfläche der Polymergrundierungsschicht (A) eine Polymerzwischenschicht (B) mit hochglänzender Oberfläche aufgebracht wird,
- anschließend auf die Oberfläche der Polymerzwischenschicht (B) eine metallisch glänzende Dekorschicht (C) aufgebracht wird, die als Schichtbildner ein thermisch aushärtbares Polymer und als Dekor plättchenförmige, die Sichtflächen der Dekorschicht C) abdeckende Metallpigmente enthält, im Nass-Sprühverfahren mit einer Schichtdicke von maximal 2 µm auf die hochglänzende Oberfläche der Polymerzwischenschicht (B) aufgebracht wird, dort bei Umgebungstemperatur getrocknet wird und durch eine mit einer Temperatur von mehr als 140 °C erfolgende thermische Nachbehandlung mit einer Abreißfestigkeit nach DIN ISO 2409 von GT= 0 bis GT= 2 fixiert wird
- und abschließend das gesamte Beschichtungspaket mit einer klar-durchsichtigen Polymerdeckschicht (D) abgedeckt wird.

Dieses Verfahren ist Gegenstand einer älteren Patentanmeldung der Anmelderin, veröffentlicht mit der Nummer WO 2019/115487 A1. Bei der Anwendung dieses Verfahrens erreichen die Sichtflächen von Kfz-Felgen überraschenderweise ohne zusätzliche Behandlungsschritte das Erscheinungsbild von polierten metallischen Oberflächen, und zwar aus dem Metall, aus welchem die in der Dekorschicht (C) verwendeten plättchenförmigen Metallpigmente bestehen. Infolgedessen ist es auf einfache Art und Weise möglich, den Felgen ein wählbares metallisches Aussehen zu geben, zum Beispiel das Aussehen von poliertem metallischem Aluminium, poliertem Kupfer, poliertem Messing, poliertem Edelstahl oder Chrom.

Der erfindungsgemäß erreichte Effekt ist darauf zurückzuführen, dass die in der Dekorschicht (C) befindlichen plättchenförmigen Metallpigmente aufgrund der besonderen Auftragstechnik (Nass-Sprühfverfahren), der geringen Schichtdicke (2 µm), der Trocknung bei Umgebungstemperatur und der anschließenden thermischen Fixierung bei mehr als 140 °C derart parallel zur Hochglanz-Oberfläche der Polymerzwischenschicht gehalten werden, dass sie beim Aufbringen der nachfolgenden Schichten im Wesentlichen parallel zu dieser Hochglanz-Oberfläche verbleiben und somit den optischen Eindruck einer glänzenden metallischen Oberfläche behalten. Die hohe Gitterschnitt-Abreißfestigkeit gibt dem gesamten Beschichtungspaket den erforderlichen Zusammenhalt.

Um zusätzliche Farbeffekte zu erzielen, schlägt die oben genannte ältere, nicht vorveröffentlichte Patentanmeldung vor, dem Filmbildner der Dekorschicht (C) geeignete Farbpigmente beizumischen. Die hierdurch erzielbaren Farbeffekte sind indessen in Anbetracht der geringen Schichtdicke der Dekorschicht (C) nicht ausreichend.

Es ist deshalb Aufgabe der Erfindung, das Verfahren der eingangs genannten Art dahingehend weiterzubilden, dass sich intensive Farbeffekte erzielen lassen. So soll es beispielsweise möglich sein, den Oberflächen der Kfz-Felgen das Aussehen von farbigem (z.B. rot, blau, gelb oder grün) Chrom zu geben.

Zur Lösung dieser Aufgabe schlägt die Erfindung ausgehend vom Verfahren der eingangs genannten Art vor, dass die Dekorschicht (C) vor dem Aufbringen der Polymerdeckschicht (D) mit einer durchsichtigen farbigen Lasur (L) beschichtet wird.

Für diese durchsichtige farbige Lasur (L) kommen im Prinzip alle marktüblichen, für die Felgenbeschichtung geeigneten Lacksysteme( in der Regel Pulverlacksyteme) infrage, die farbig und zugleich durchsichtig sind. Diese Lasur(L) erzeugt im Zusammenwirken mit der darunterliegenden glänzenden Dekorschicht (C) auf verblüffend einfache Weise den Eindruck einer intensiv glänzenden metallischen Oberfläche der erfindungsgemäß beschichteten Kfz-Felge.

Es ist nach dem Stand der Technik (DE 10 2006 048 631 A1) auch schon vorgeschlagen worden, zur Erzeugung eines metallisch glänzenden Erscheinungsbildes anstelle von plättchenförmigen Metallpigmenten (Flakes) als Pigment in der Dekorschicht ein feinkörniges, phlegmatisiertes Aluminiumpulver zu verwenden. Dieser Vorschlag führte nicht zum Erfolg, weil solche Pigmente keine glanzerzeugenden ebenen Oberflächen haben. Die vorveröffentlichte JP 2007 126 116 A schlägt zwar bereits plättchenförmige Metallpigmente (Flakes) in einer Polymer-Dekorschicht vor. Dort fehlt es aber an einem ausreichenden Glanz, weil die plättchenförmigen Metallpigmente sich in der Polymerschicht nicht ausreichend parallel zueinander ausrichten.

Ein Ausführungsbeispiel der Erfindung wird im Folgenden anhand der Zeichnung näher erläutert, in der ein Schnitt durch eine Beschichtung gemäß der Erfindung dargestellt ist.

In der Zeichnung ist das zu beschichtende Substrat, d.h. hier eine Kfz-Felge aus all Aluminium oder Stahl, mit dem Bezugszeichen S bezeichnet.

Für die Durchführung des Verfahrens gemäß der Erfindung wird die zu beschichtende Oberfläche dieses Substrates S zunächst mit den hierfür üblichen mechanischen Verfahren bearbeitet, d.h. so gut wie möglich geglättet und gereinigt.

Auf diese Oberfläche des Substrates wird sodann - mit oder ohne chemische Vorbehandlung - mit den üblichen Verfahren eine Polymergrundierungsschicht A aufgebracht, welche die Unebenheiten der mechanischen Bearbeitung ausgleicht. Diese Polymergrundierungsschicht A enthält in ausreichender Menge Füllstoffe für den Ausgleich von groben Unebenheiten der metallischen Oberfläche des Substrates S.

Auf die Oberfläche dieser Polymergrundierungsschicht A wird danach als Polymerzwischenschicht B ein hochglänzender Pulverlack aufgebracht. Von wesentlicher Bedeutung ist, dass die Oberfläche dieser Polymerzwischenschicht B wirklich hochglänzend ist, d.h. einen Glanzgrad nach DIN 67530/ISO 2813 von mehr als 95 hat. Solche hochglänzenden Oberflächen sind prinzipiell mit unterschiedlichen, marktüblichen Lacksystemen erreichbar. Vorzugsweise wird beim Verfahren gemäß der Erfindung für die Polymerzwischenschicht B ein PU-Pulverlack- System zum Einsatz gebracht.

Auf die Polymerzwischenschicht B wird anschließend eine Dekorschicht C aufgebracht, deren Schichtbildner ein thermisch aushärtbares Polymer ist und die als Dekor plättchenförmige Metallpigmente, sogenannte Flakes, enthält, welche die Sichtfläche der Dekorschicht C abdecken. Diese Dekorschicht C wird im Nass-Sprühverfahren mit einer Schichtdicke von maximal 2 µm auf die hochglänzende Oberfläche der Polymerzwischenschicht B aufgebracht und besteht aus einer in dieser Schichtdicke bei einer Umgebungstemperatur von 15 °C bis 25 °C in weniger als 10 Sekunden trocknenden Beschichtungsmasse. Diese Beschichtungsmasse wird nach dem Trocknen durch Erwärmung auf eine Temperatur von mindestens 140 °C, vorzugsweise 180° bis 200 °C, an der hochglänzenden Oberfläche der Polymerzwischenschicht B fixiert, derart, dass sich an der Oberfläche der Polymerzwischenschicht B eine Gitterschnitt-Abreißfestigkeit nach DIN ISO 2409 von GT = 0 bis GT = 2 ergibt.

Beschichtungsmassen mit diesen physikalischen Eigenschaften sind in unterschiedlicher Ausführung am Markt erhältlich.

Die in der erfindungsgemäß sehr dünnen Dekorschicht C enthaltenen plättchenförmigen Metallpigmente orientieren sich beim Verfahren gemäß der Erfindung im Wesentlichen parallel zu der hochglänzenden Oberfläche der Polymerzwischenschicht B und erzeugen hierdurch den optischen Eindruck einer zusammenhängenden, polierten metallischen Oberfläche. Dadurch, dass die Dekorschicht C zusätzlich durch die oben erläuterte Erwärmung an der hochglänzenden Oberfläche der Polymerzwischenschicht fixiert wird, geht diese Orientierung auch beim abschließenden Aufbringen von weiteren Schichten nicht verloren.

Nach der Lehre der vorliegenden Erfindung wird die Dekorschicht (C) anschließend mit einer durchscheinenden farbigen Lasur L abgedeckt. Für diese farbige Lasur kommt beim Ausführungsbeispiel ein marktüblicher, für die Felgenbeschichtung geeigneter Pulverlack zum Einsatz, der einerseits farbig (z. B. rot, blau, gelb oder grün) und andererseits derart durchscheinend ist, dass durch die Lasur L hindurch die darunterliegenden glänzenden Metallpigmente (Flakes) der Dekorschicht C sichtbar bleiben.

Abschließend wird dann eine klar-durchsichtige Polymerdeckschicht D auf die Lasur L aufgebracht. Diese Polymerdeckschicht D hat die bei solchen Beschichtungssystemen üblichen Eigenschaften und schützt das gesamte Beschichtungspaket und das darunterliegende beschichtete Substrat S gegen mechanische Beschädigungen wie z. B. Steinschlag

## Patentansprüche

1. Verfahren zum Beschichten der Sichtflächen von Kfz-Felgen aus Aluminium oder Stahl, bei welchem
• auf die mechanisch bearbeitete metallische Oberfläche der Felge zunächst eine Polymergrundierungsschicht (A) aufgebracht wird, welche die Unebenheiten der mechanischen Bearbeitung ausgleicht,
• anschließend auf die Oberfläche der Polymergrundierungsschicht (A) eine Polymerzwischenschicht (B) mit hochglänzender Oberfläche aufgebracht wird,
• anschließend auf die Oberfläche der Polymer Zwischenschicht (B) eine metallisch glänzende Dekorschicht (C) aufgebracht wird, die als Schichtbildner ein thermisch aushärtbares Polymer und als Dekor plättchenförmige, die Sichtflächen der Dekorschicht C) abdeckende Metallpigmente enthält, im Nass-Sprühverfahren mit einer Schichtdicke von maximal 2 µm auf die hochglänzende Oberfläche der Polymerzwischenschicht (B) aufgebracht wird, dort bei Umgebungstemperatur getrocknet wird und durch eine mit einer Temperatur von mehr als 140 °C erfolgende thermische Nachbehandlung mit einer Abreißfestigkeit nach DIN ISO 2409 von GT= 0 bis GT= 2 fixiert wird
• und abschließend die Dekorschicht (C) mit einer klar-durchsichtigen Polymerdeckschicht (D) abgedeckt wird,
wobei die Dekorschicht (C) vor dem Aufbringen der Polymerdeckschicht (D) mit einer durchsichtigen farbigen Lasur (L) beschichtet wird.

## Claims

1. Method for coating the visible surfaces of motor vehicle wheel rims made of aluminum or steel, in which
• on the mechanically processed metallic surface of the wheel rim at first a polymer primer layer (A) is applied, which smoothes out the unevenness of the mechanical processing,
• subsequently onto the surface of the polymer primer layer (A) a polymer intermediate layer (B) with a high-gloss surface is applied,
• subsequently onto the surface of the polymer intermediate layer (B) a metallic glossy decor layer (C) is applied, which contains as layer former a thermally curable polymer and as decor plate-shaped metallic pigments covering the visible surfaces of the decor layer (C), by wet-spray process with a maximum layer thickness of 2 µm onto the high-gloss surface of the polymer intermediate layer (B), there dried at ambient temperature and fixed by a thermal post-treatment at a temperature of more than 140 °C with a tear-off strength according to DIN ISO 2409 of GT = 0 to GT = 2,
• and finally the decor layer (C) with a clear-transparent polymer top layer (D) is covered,
• wherein the decor layer (C) is coated with a transparent colored glaze (L) before applying the polymer top layer (D).

## Revendications

1. Procédé de revêtement des surfaces visibles de jantes de véhicules à moteur en aluminium ou en acier, dans lequel
• sur la surface métallique traité mécaniquement de la jante on applique d'abord une couche d'apprêt polymère (A) qui compense les irrégularités du traitement mécanique,
• ensuite, sur la surface de la couche d'apprêt polymère (A) une couche intermédiaire de polymère (B) avec une surface très brillante est appliquée,
• ensuite sur la surface de la couche intermédiaire de polymère (B) une couche décorative (C) métallique brilliante est appliquée, qui contient comme agent de formation de couche un polymère thermodurcissable et, en tant que décor, des paillettes de métal qui recouvrent les surfaces visibles de la couche décorative (C), par un procédé de pulvérisation humide avec une épaisseur de couche de 2 µm au maximum, sur la surface très brillante de la couche intermédiaire de polymère (B), y est séchée à température ambiante et est fixée par un post-traitement thermique à une température supérieure à 140 °C avec une résistance à l'arrachement selon la norme DIN ISO 2409 de GT = O O à GT= 2
• et enfin, la couche décorative (C) est recouverte d'une couche finition polymère (D) claire-transparent,
• dans lequel la couche décorative (C) est recouverte d'une lasure (L) colorée transparente avant l'application de la couche finition polymère (D).
